# EUROPÄISCHE PATENTSCHRIFT

(11) **EP 0 769 194 B1**
(45) Veröffentlichungstag und Bekanntmachung des Hinweises auf die Patenterteilung: **02.09.1998**
(21) Anmeldenummer: 95921688.8
(22) Anmeldetag: 16.06.1995
(51) Int. Cl.: H01C 10/10

(54) **PIEZORESISTIVER WIDERSTAND**
PIEZORESISTIVE RESISTOR
RESISTANCE PIEZORESISTIVE

(30) Priorität: 06.07.1994 DE 4423596
(43) Veröffentlichungstag der Anmeldung: 23.04.1997
(73) Patentinhaber: ROBERT BOSCH GMBH, 70442 Stuttgart (DE)
(72) Erfinder: GRUENWALD, Werner, D-70839 Gerlingen (DE); SCHMID, Kurt, D-71254 Ditzingen (DE); HAUG, Ralf, D-71229 Leonberg (DE)
(86) Internationale Anmeldenummer: DE9500770
(87) Internationale Veröffentlichungsnummer: WO9601482

(56) Entgegenhaltungen:
- US-A- 3 806 471
- US-A- 4 054 540
- US-A- 4 311 980

## Beschreibung

Die Erfindung betrifft einen piezoresistiven Widerstand nach dem Oberbegriff des Anspruchs 1, wie er zum Beispiel aus der US-A-3,806,471 bekannt ist.

### Stand der Technik

Es ist bekannt, in Kraft- und/oder Drucksensoren piezoresistive Widerstände einzusetzen, die bei einer entsprechenden Kraft- oder Druckeinwirkung ihren Widerstandswert ändern und so ein auf die einwirkende Kraft schließendes Meßsignal beeinflussen. Weiterhin sind Dickschichtwiderstände bekannt, die in einem nicht, beziehungsweise schlecht leitenden Träger dispergierte elektrisch leitende Widerstandspigmente aufweisen, zwischen denen eine elektrische Leitfähigkeit besteht. Diese elektrische Leitfähigkeit wird durch elektrisch leitende Pfade zwischen den Widerstandspigmenten ausgebildet. Diese Pfade zeigen einerseits eine metallische Leitfähigkeit und andererseits eine sogenannte Tunnel-Leitfähigkeit. Je nach Füllgrad der dispergierten Widerstandspigmente, den Brennbedingungen während der Herstellung der Dickschichtwiderstände und der Betriebstemperatur der Dickschichtwiderstände kann sich der Anteil der metallischen Leitfähigkeit und der Tunnel-Leitfähigkeit an der Gesamtleitfähigkeit verändern. Als Tunnel-Leitfähigkeit wird die Leitfähigkeit von Elektronen zwischen den Widerstandspigmenten durch die von dem Träger zwischen den einzelnen Widerstandspigmenten gebildeten Potentialbarrieren bezeichnet. Bei den bekannten Dickschichtwiderständen ist nachteilig, daß eine hohe Druckempfindlichkeit der Dickschichtwiderstände gleichzeitig eine starke Temperaturabhängigkeit aufweist. Somit besitzen die bekannten Dickschichtwiderstände einerseits einen zu niedrigen piezoresistiven Koeffizienten (K-Faktor), der ihre Anwendung in Druck- und/oder Kraftsensoren ausschließt, beziehungsweise die große Temperaturabhängigkeit führt zu relativ ungenauen Meßergebnissen.

### Vorteile der Erfindung

Der erfindungsgemäße piezoresistive Widerstand mit den im Anspruch 1 genannten Merkmalen bietet demgegenüber den Vorteil, daß dieser einen hohen piezoresistiven Koeffizienten, das heißt eine erhöhte Druckempfindlichkeit aufweist, wobei die Temperaturabhängigkeit gering ist. Dadurch, daß die elektrische Leitfähigkeit zwischen den dispergierten Widerstandspigmenten im wesentlichen über eine große Anzahl von Tunnelübergängen zwischen den Widerstandspigmenten erfolgt, ist es sehr vorteilhaft möglich, den piezoresistiven Koeffizienten des Widerstands zu erhöhen. Gerade durch das gezielte Einbauen von Potentialbarrieren zwischen den Widerstandspigmenten wird das elektrische Verhalten des Widerstands vor allem von den durch das Trägermaterial nicht durchgehenden leitenden Pfaden beeinflußt. Es wird erreicht, daß bei einem hohen Füllgrad des piezoresistiven Widerstandes viele Tunnelbarrieren (Potentialbarrieren) zwischen den Widerstandspigmenten bestehen und der Widerstand nicht im Übergangsbereich zum Isolator liegt, wobei hier die größte Druckabhängigkeit des Widerstands gegeben ist. Dies resultiert aus der Tatsache, daß die Potentialbarrieren am empfindlichsten auf Geometrieänderungen reagieren, die beispielsweise infolge eines Auftretens einer äußeren Druckkraft erfolgen. Hierdurch erfolgt eine Änderung der relativen Abstände der leitfähigen Widerstandspigmente zueinander, so daß sich die Stärke der Potentialbarrieren zwischen den Widerstandspigmenten verkleinert. Aufgrund hier nicht näher zu betrachtender - allgemein bekannter - quantenmechanischer Modelle erhöht sich mit verringerter Schichtdicke der Barrieren die elektrische Leitfähigkeit des gesamten piezoresistiven Widerstands. Die einen Ladungsträgeraustausch bewirkenden Elektronen tunneln hierbei die Potentialbarrieren in mehr oder minder größerem Maß.

In bevorzugter Ausgestaltung der Erfindung ist vorgesehen, daß die Widerstandspigmente von extrem feinkörnigem Material gebildet werden. Durch die Feinkörnigkeit, die vorzugsweise eine Korngröße von ca. 1 nm bis ca. 20 nm aufweist, kann der Füllgrad des Widerstandes mit Widerstandspigmenten erhöht werden, so daß es aufgrund der Perkolationstheorie zu einer erhöhten Anzahl von durch das Trägermaterial gebildeten Potentialbarrieren zwischen den Widerstandspigmenten kommt. Diese erhöhte Anzahl von Potentialbarrieren bewirkt - wie bereits erwähnt - eine Erhöhung des K-Faktors des Widerstandes.

Gemäß der Erfindung ist vorgesehen, daß die Widerstandspigmente mit einer das Trägermaterial ergebenden Hülle umhüllt sind, so daß bei einem nachfolgenden Sinterprozeß gewährleistet ist, daß zwischen den benachbarten Widerstandspigmenten ausschließlich Potentialbarrieren und somit eine große Anzahl von Tunnelübergängen entstehen, und hiermit die elektrische Leitfähigkeit des gesamten Widerstands im wesentlichen ausschließlich durch die Tunnel-Leitfähigkeit bestimmt wird. Ein derartiger Widerstand hat somit einen größeren elektrischen Widerstand, da der Anteil an direkter metallischer Leitfähigkeit zwischen benachbarten Widerstandspigmenten vernachlässigbar klein beziehungsweise nicht vorhanden ist.

Bei den erfindungsgemäßen piezoresistiven Widerständen fällt der elektrische Widerstand unter Druck und steigt unter Spannung. Die relative Widerstandsänderung ist im gesamten Druckbereich als linear anzunehmen. Der Transport des die elektrische Leitung durch den Widerstand ergebenden Transportmechanismus der Elektronen, das heißt, erfindungsgemäß vor allem die Tunnel-Leitung, besitzt hierbei den dominierenden Anteil am piezoresistiven Effekt des gesamten Widerstands. Die Temperaturabhängigkeit wird durch einen von außen einwirkenden Druck nicht verändert. Die Kurve, welche die Temperaturabhängigkeit beschreibt, wird durch eine unter von außen angelegten Druck erfolgte Widerstandsänderung lediglich verschoben. Eine Änderungsrate der Temperaturabhängigkeit gegenüber dem Druck hängt hierbei lediglich vom leitfähigen Widerstandspigment ab.

Weitere vorteilhafte Ausgestaltungen ergeben sich aus den übrigen in den Unteransprüchen genannten Merkmalen.

Die Erfindung wird nachfolgend in einem Ausführungsbeispiel anhand der zugehörigen Zeichnung, die schematisch einen Schnitt durch einen piezoresistiven Widerstand zeigt, näher erläutert.

### Beschreibung des Ausführungsbeispiels

Die Figur zeigt einen allgemein mit 10 bezeichneten piezoresistiven Widerstand. Dieser weist eine Anzahl, hier lediglich schematisch angedeutet, von elektrisch leitenden Widerstandspigmenten 12 auf. Die Widerstandspigmente 12 bestehen dabei beispielsweise aus Rutheniumoxid RuO₂ oder aus Barium-Rutheniumoxid BaRuO₃. Die Widerstandspigmente 12 sind mit einer Umhüllung 14 versehen, wobei jedes der Widerstandspigmente 12 diese Umhüllung 14 aufweist. Die Formgebung der Widerstandspigmente 12 und damit der Umhüllung 14 ist vollkommen beliebig und richtet sich ausschließlich nach der zufälligen Ausbildung der äußeren Form der Widerstandspigmente 12. Diese können beispielsweise kugelig, kantig oder mit Graten versehen vorkommen. Die Widerstandspigmente 12 können dabei eine Korngröße von ca. 1 nm bis ca. 20 nm aufweisen. Die Umhüllung 14 wird von einer wenige Atomlagen starken Glasschicht, beispielsweise modifizierten Bleiborsilikatgläsern, gebildet, die beispielsweise durch Aufdampfen oder durch eine Abscheidung über eine sogenannte Sol-Gel-Technik aufgebracht wird. Im Ursprungszustand liegt somit ein nanokristallines Pulver vor, wobei jedes der einzelnen Widerstandspigmente 12 mit der Umhüllung 14 versehen ist. Dieses nanokristalline Pulver wird anschließend in an sich bekannter Art und Weise versintert, wodurch ein fester Verbund der einzelnen mit der Umhüllung 14 versehenen Widerstandspigmente 12 erfolgt. Die Umhüllung 14 bildet somit gleichzeitig einen Träger 16 für den Widerstand 10 aus, so daß das Versintern praktisch ohne einen weiteren Glaszusatz, gegebenenfalls lediglich durch einen minimalen Zusatz an Glasbindern, erfolgen kann.

Die elektrische Leitfähigkeit des gesamten versinterten Widerstands 10 wird im wesentlichen durch eine Tunnel-Leitfähigkeit zwischen den benachbarten Widerstandspigmenten 12 bestimmt. Eine metallische Leitfähigkeit zwischen benachbarten Widerstandspigmenten 12 wird durch die Umhüllungen 14 ausgeschlossen beziehungsweise weitgehend verhindert. Somit ergibt sich eine sehr hohe Zahl von Tunnelübergängen, bezogen auf den gesamten Widerstand 10, zwischen den jeweils benachbarten Widerstandspigmenten 12. Die Tunnel-Leitfähigkeit ergibt sich hierbei durch das bereits genannte sogenannte Tunneln von Elektronen zwischen den Widerstandspigmenten 12 durch die von der Umhüllung 14 gebildeten Potentialbarrieren.

Die vorstehend genannten Erläuterungen sollten lediglich zum allgemeinen Verständnis des Aufbaus des erfindungsgemäßen piezoresistiven Widerstands beitragen. Neben der hier gewünschten und erfindungsgemäß geförderten Tunnel-Leitfähigkeit kommt es in dem piezoresistiven Widerstand 10 gemäß weiterer allgemein bekannter Leitfähigkeitsmodelle zu einer Hopping-Leitfähigkeit, einer Tunnel-Leitfähigkeit, einer metallischen Leitfähigkeit und zu Kombinationen der verschiedenen Leitfähigkeiten. Weitere, hier nicht näher zu betrachtende Einflüsse auf die Leitfähigkeit gehen von dem Füllungsgrad der Widerstandspigmente 12 in dem Widerstand 10 aus.

Die relative Widerstandsänderung des Widerstands 10 in Abhängigkeit eines ausgeübten Druckes, der eine relative Lageveränderung der einzelnen Widerstandspigmente 12 zueinander bewirkt, wird durch den K-Faktor definiert. Der K-Faktor ist dabei als relative Widerstandsänderung dividiert durch die relative Längenänderung unter Druck definiert:$\text{K =} \frac{\text{ΔR/R}}{\text{Δℓ/ℓ}} \text{.}$ Der piezoresistive Anteil des K-Faktors läßt sich vergrößern - wie dargelegt -, wenn die Gesamt-Potential(Tunnel-)-Barriere des Widerstands 10 selbst oder die Anzahl der Tunnelbarrieren insgesamt vergrößert wird. Dies läßt sich einerseits durch einen höheren Füllgrad infolge einer extrem kleinen Korngröße der Widerstandspigmente 12 erreichen. Insgesamt besitzen derartige erfindungsgemäße piezoresistive Widerstände 10 eine minimale Temperaturabhängigkeit.

## Patentansprüche

1. Piezoresistiver Widerstand mit in einem nicht, beziehungsweise schlecht leitenden Träger dispergierten, elektrisch leitenden Widerstandspigmenten, zwischen denen eine elektrische Leitfähigkeit besteht, wobei der Träger von einer Umhüllung (14) jedes einzelnen Widerstandspigments (12) gebildet wird, dadurch gekennzeichnet, daß die Umhüllung (14) wenige Atomlagen stark ist, und daß die elektrische Leitfähigkeit zwischen den Widerstandspigmente 812) im wesentlichen über Tunnelübergänge (Tunnel-Leitfähigkeit) erfolgt.

2. Widerstand nach Anspruch 1, dadurch gekennzeichnet, daß die Unhüllung (14) aus einer Glasschicht besteht.

3. Widerstand nach einem der vorhergehenden Ansprüche, dadurch gekennzeichnet, daß die Widerstandpigmente (12) aus Rutheniumoxid (RuO₂) bestehen.

4. Widerstand nach Anspruch 1 oder 2, dadurch gekennzeichnet, daß die Widerstandpigmente (12) aus Barium-Rutheniumoxid (BaRuO₃) bestehen.

5. Widerstand nach einem der vorhergehenden Ansprüche, dadurch gekennzeichnet, daß die Korngröße der Widerstandspigmente (12) im Bereich zwischen ca. 1 nm bis ca. 20 nm liegt.

## Claims

1. Piezoresistive resistor having, dispersed in a non-conducting or poorly conducting support, electrically conducting resistive pigments, between which there is an electrical conductance, the support being formed by a coating (14) of each individual resistive pigment (12), characterized in that the coating (14) is a few atomic layers thick, and in that the electrical conductance between the resistive pigments (12) essentially takes place by means of tunnelling junctions (tunnelling conductivity) .

2. Resistor according to Claim 1, characterized in that the coating (14) consists of a glass layer.

3. Resistor according to one of the preceding claims, characterized in that the resistive pigments (12) consist of ruthenium oxide (RuO₂).

4. Resistor according to Claim 1 or 2, characterized in that the resistive pigments (12) consist of barium ruthenium oxide (BaRuO₃) .

5. Resistor according to one of the preceding claims, characterized in that the grain size of the resistive pigments (12) lies in the range of between approximately 1 nm to approximately 20 nm.

## Revendications

1. Résistance piézo-résistive avec un support, qui n'est pas conducteur ou qui est mauvais conducteur, de pigments de résistance électriquement conducteurs dispersés, entre lesquels il y a une conductibilité électrique, le support étant formé par une enveloppe (14) de chacun des différents pigments de résistance (12),
caractérisé en ce que
l'enveloppe (14) a une épaisseur formée de peu de couches d'atomes et
en ce que
la conductibilité électrique entre les pigments de résistance (12) a lieu essentiellement au moyen de passages en forme de tunnels (conductibilité de tunnels) .

2. Résistance selon la revendication 2,
caractérisée en ce que
l'enveloppe (14) est faite d'une couche de verre.

3. Résistance selon l'une des revendications précédentes,
caractérisée en ce que
les pigments de la résistance (12) consistent en oxyde de ruthénium (RuO₂) .

4. Résistance selon la revendication 1 ou 2,
caractérisée en ce que
les pigments de la résistance (12) consistent en oxyde de ruthénium - baryum (BaRuO₃) .

5. Résistance selon l'une des revendications précédentes,
caractérisée en ce que
la grosseur des grains des pigments de la résistance (12) est comprise entre environ 1 nm et environ 20 nm.
